# EUROPÄISCHE PATENTSCHRIFT

(11) **EP 3 298 191 B1**
(45) Veröffentlichungstag und Bekanntmachung des Hinweises auf die Patenterteilung: **18.03.2020**
(21) Anmeldenummer: 16725795.5
(22) Anmeldetag: 18.05.2016
(51) Int. Cl.: D06M 13/02, D06M 13/224, D06M 15/423

(54) **WASSERABWEISEND AUSGERÜSTETES TEXTILES FLÄCHENGEBILDE UND VERFAHREN ZU SEINER HERSTELLUNG**
TEXTILE SHEET MATERIAL HAVING A WATER-REPELLENT FINISH AND METHOD FOR PRODUCING SAID SHEET MATERIAL
SURFACE TEXTILE À APPRÊT HYDROPHOBE ET SON PROCÉDÉ DE PRODUCTION

(30) Priorität: 18.05.2015 EP 15167957
(43) Veröffentlichungstag der Anmeldung: 28.03.2018
(73) Patentinhaber: Teijin Aramid GmbH, 42103 Wuppertal (DE)
(72) Erfinder: HARTERT, Rüdiger, 42117 Wuppertal (DE)
(74) Vertreter: CPW GmbH
(86) Internationale Anmeldenummer: PCT/EP2016/061062
(87) Internationale Veröffentlichungsnummer: WO 2016/184877

(56) Entgegenhaltungen:
- EP-A1- 1 396 572
- US-A- 3 480 579

## Beschreibung

Die vorliegende Erfindung betrifft ein wasserabweisend ausgerüstetes textiles Flächengebilde und ein Verfahren zu seiner Herstellung.

Wasserabweisend ausgerüstete textile Flächengebilde sind bekannt.

Die Patentschrift US 3,480,579 beschreibt eine feste wasserabweisende Zusammensetzung umfassend
(a) ein Melamin-Derivat, worin alle 6 H-Atome der drei NH₂-Gruppen durch (CH₂OR)ₓ und (CH₂O₂CR¹)_{y} substituiert sind, worin R eine C₁-C₆ - Alkylgruppe, R¹ eine aliphatische Kohlenwasserstoffgruppe mit 11-23 C-Atomen, y eine ganze Zahl von 2 bis 5 bedeutet, und x+y = 6 ist,
(b) ein Wachs und
(c) ein Tensid der Formel R²N(R³)₂·HO₂CR⁴, worin
   R² eine C₁₂-C₁₈ - Alkylgruppe,
   R³ eine C₁-C₄ - Alkylgruppe und
   R⁴CO₂H eine Carbonsäure mit mindestens 1 C-Atom ist,
   und wobei das Salz R²N(R³)₂·HO₂CR⁴ maximal 25 C-Atome enthält.

Die Patentschrift DE 870 544 beschreibt ein Verfahren zur Erzeugung einer wasserabweisenden Ausrüstung auf Fasermaterialien, wobei man die Fasermaterialien mit Lösungen von Abkömmlingen von Methylolaminotriazinen, die mindestens einen aliphatischen Rest mit 4 C-Atome enthalten, und von anderen wasserabstoßenden Verbindungen, wie Paraffin, Wachsen, wie Bienenwachs, oder Fettstoffen, z.B. Estern von höhermolekularen Fettsäuren, wie Montansäure, in organischen Lösungsmitteln behandelt, gegebenenfalls unter Zusatz von sauren oder säureabspaltenden Katalysatoren, und das so behandelte Fasermaterial, gegebenenfalls nach dem Entfernen der Lösungsmittel, einer Hitzebehandlung, vorzugsweise bei 125 bis 150 °C, unterwirft.

Der Begriff "Paraffin" bezeichnet gemäß "RÖMPP CHEMIE LEXIKON", 9. Auflage, Band 4 (1991), Seite 3216 ein festes, halbfestes oder flüssiges Gemisch gereinigter, gesättigter, aliphatischer Kohlenwasserstoffe. Ein festes Paraffin ist *Hartparaffin,* eine feste kristalline Masse mit einem Erstarrungspunkt am rotierenden Thermometer von 50-62 °C. Für halbfeste Paraffin-Qualitäten mit einem Schmelzpunkt von 45-65 °C sind Namen wie *Weichparaffin,* für solche mit einem Schmelzpunkt von 38-60 °C Namen wie *Petrolatum* bekannt. Die flüssigen Paraffin-Formen werden im technischen Bereich oft zu den *Mineralölen* gestellt und zusammen als *Paraffinöl* oder als *Weißöl* bezeichnet. Manche Paraffin-Fraktionen werden als Wachse gehandelt.

Der Begriff "Wachse" bezeichnet gemäß "RÖMPP CHEMIE LEXIKON", 9. Auflage, Band 6 (1992), Seite 4972 Stoffe, die in der Regel u.a. folgende Eigenschaften aufweisen: Bei 20 °C knetbar, fest bis brüchig hart, grob bis feinkristallin, über 40 °C ohne Zersetzung schmelzend; Der Begriff "Bienenwachs" bezeichnet gemäß RÖMPP CHEMIE LEXIKON", 9. Auflage, Band 1 (1989), Seite 412 ein aus den Waben der Honigbiene gewonnenes Wachs mit einem Schmelzpunkt von 61-68 °C. Bienenwachs besteht aus *Cerin,* einem Gemisch aus Cerotinsäure (Hexacosansäure; C₂₅H₅₁-COOH; Schmelzpunkt = 88 °C) und Melissinsäure (Tricotansäure; H₃C-(CH₂)₂₈-COOH; Schmelzpunkt = 93,4-94 °C) sowie aus einem *Myricin* genannten Estergemisch aus ca. 70 Estern von C₁₆- bis C₃₆-Säuren und C₂₄- bis C₃₆-Alkohohlen.

Der Begriff "Fettstoffe" bezeichnet "Fette", die gemäß "RÖMPP CHEMIE LEXIKON", 9. Auflage, Band (1990), Seite 1339 im Wesentlichen aus gemischten Glycerinestern höherer Fettsäuren bestehen. Montansäure (H₃C-(CH₂)₂₆-COOH) hat einen Schmelzpunkt von 78 °C. Folglich haben Ester der Montansäure mit höhermolekularen Fettsäuren einen Schmelzpunkt oberhalb von 78 °C.

Die Auslegeschrift DE 1 017 133 beschreibt ein Verfahren zum Wasserabstoßendmachen von Fasermaterialien durch
i) Imprägnieren der Fasermaterialien in einem Imprägnierbad, wobei man als Imprägnierbad eine wässrige Emulsion verwendet, enthaltend auf
   - 10 Teile eines Kondensationsproduktes aus einem mit 2 Mol Stearinsäure veresterten, hochveretherten Methylolmelaminmethylether und Stearinsäurediglycerid
   - 10 Teile Paraffin und neben geringen Mengen eines Härtungskatalysators weiterhin noch
   - 18 Teile des Acetats des ternären basischen Kondensationsproduktes aus einem hochveretherten Methylolmelaminmethylether, Stearinsäure und Triethanolamin,
ii) Trocknen der imprägnierten Fasermaterialien und
iii) Härten der Kondensationsprodukte in üblicher Weise, d.h. durch eine Wärmebehandlung, z.B. bei 120 bis 150 °C während 5 bis 15 Minuten.

Insbesondere für textile Flächengebilde aus Aramid-Fasern, die in ballistischen Anwendungen eingesetzt werden sollen, ist eine wasserabweisende Ausrüstung notwendig, um die geforderte Schutzwirkung, ausgedrückt durch den v₅₀-Wert, zu erreichen. Zu diesem Zweck ist es bekannt, Ausrüstungen einzusetzen, welche Acrylat-Polymere enthalten, die Perfluor-Alkylgruppen mit der Struktur CF₃-(CF₂)ₓ-CF₂- mit x ≥ 6 aufweisen.

EP 1 396 572 A1 beschreibt ein Verfahren zur Herstellung eines wasserabweisend ausgerüsteten Aramidgewebes umfassend die Schritte
a) Vorlegen eines Aramidgarns,
b) Applizieren eines wasserabweisenden, vorzugsweise Fluor- und Kohlenstoffatome umfassendes Mittels auf das Aramidgarn, wobei Acrylat-Polymere, die Perfluor-Alkylgruppen mit der Struktur CF₃-(CF₂)ₓ-CF₂- mit x ≥ 6 aufweisen, besonders bevorzugt sind,
c) Trocknen des in Schritt b) resultierenden Aramidgarns,
d) Herstellen eines Gewebes aus dem in Schritt c) resultierenden Aramidgarn und
e) Wärmebehandlung des Gewebes.

Textile Flächengebilde aus Aramidfasern, die mit einer Ausrüstung versehen sind, die Fluor- und Kohlenstoffatome umfasst, wie z.B. Acrylat-Polymere mit Perfluor-Alkylgruppen der Struktur CF₃-(CF₂)ₓ-CF₂- mit x ≥ 6, zeigen ein hohes Maß an wasserabweisender Wirkung und somit die geforderte ballistische Schutzwirkung. Aus ökologischen Gründen verlangen die Kunden jedoch immer häufiger für textile Flächengebilde aus Aramid-Fasern Ausrüstungen, die kein Fluor enthalten.

Daher stellt sich die vorliegende Erfindung die Aufgabe, ein textile Flächengebilde aus Aramid-Fasern zur Verfügung zu stellen, wobei die Ausrüstung kein Fluor enthält, aber mindestens genauso wasserabweisend ist wie die bekannten Ausrüstungen mit Acrylat-Polymeren, die Perfluor-Alkylgruppen mit der Struktur CF₃-(CF₂)ₓ-CF₂- mit x ≥ 6 aufweisen, und wobei ein mit einer solchen wasserabweisenden Ausrüstung ausgerüstetes textiles Flächengebilde aus Aramid-Fasern zumindest die gleiche antiballistische Wirkung zeigt wie ein textiles Flächengebilde aus Aramid-Fasern, das mit der bekannten Ausrüstung mit Acrylat-Polymeren ausgerüstet ist, die Perfluor-Alkylgruppen mit der Struktur CF₃-(CF₂)ₓ-CF₂- mit x ≥ 6 enthalten.

Diese Aufgabe wird überrascherweise gelöst durch ein textiles Flächengebilde umfassend Aramid-Fasern und ausgerüstet mit einer wasserabweisenden Ausrüstung, wobei die wasserabweisende Ausrüstung eine Mischung einer Komponente A, einer Komponente B und einer Komponente C umfasst, wobei
- die Komponente A ein Reaktionsprodukt einer aliphatischen Carbonsäure mit einem Methylolmelamin,
- die Komponente B ein Paraffinwachs und
- die Komponente C ein Esterwachs C1 und/oder ein weiteres Paraffinwachs C2 ist und dass das die Komponente B der wasserabweisenden Ausrüstung bildende Paraffinwachs einen Schmelzpunkt T_{B} und das weitere Paraffinwachs C2 der Komponente C einen Schmelzpunkt T_{C2} hat, wobei T_{C2} kleiner ist als T_{B}.

Überraschenderweise zeigt ein textiles Flächengebilde umfassend Aramid-Fasern, z.B. ein Gewebe bestehend aus Aramid-Fasern, das mit der erfindungsgemäßen wasserabweisenden Ausrüstung behandelt wurde, im Vergleich zu einem in gleicher Weise aufgebauten textilen Flächengebilde umfassend Aramid-Fasern, z.B. im Vergleich zu einem Gewebe bestehend aus Aramid-Fasern, das jedoch mit der bekannten Ausrüstung behandelt wurde, welche Acrylat-Polymere enthält, die Perfluor-Alkylgruppen mit der Struktur CF₃-(CF₂)ₓ-CF₂- mit x ≥ 6 aufweisen, zumindest die gleiche hydrophobierende Wirkung (gemessen als WasserAufnahme gemäß DIN EN 29 865 (November 1993)) und die gleichen v₅₀-Werte im Trocken- und Nassbeschuss, obwohl die erfindungsgemäße wasserabweisende Ausrüstung vorzugsweise kein Fluor enthält, d.h. vorzugsweise Fluor-frei ist.

Ferner wurde überraschenderweise gefunden, dass die hydrophobierende, d.h. wasserabweisende Wirkung des erfindungsgemäßen textilen Flächengebildes mit einer Ausrüstung umfassend eine Mischung einer Komponente A, einer Komponente B und einer Komponente C, wobei
- die Komponente A ein Reaktionsprodukt einer aliphatischen Carbonsäure mit einem Methylolmelamin,
- die Komponente B ein Paraffinwachs und
- die Komponente C ein Esterwachs C1 und/oder ein weiteres Paraffinwachs C2 ist und dass das die Komponente B der wasserabweisenden Ausrüstung bildende Paraffinwachs einen Schmelzpunkt T_{B} und das weitere Paraffinwachs C2 der Komponente C einen Schmelzpunkt T_{C2} hat, wobei T_{C2} kleiner ist als T_{B}, signifikant größer ist als die hydrophobierende Wirkung eines textilen Flächengebildes mit einer Ausrüstung, die entweder nur die Komponenten A und B oder nur die Komponente C umfasst.

Die Gründe für die synergistische Erhöhung der Hydrophobierung des erfindungsgemäßen textilen Flächengebildes durch das Zusammenwirken
- eines Reaktionsproduktes einer aliphatischen Carbonsäure mit einem Methylolmelamin
- mit einem Paraffinwachs und
- mit einem Esterwachs C1 und/oder einem weiteren Paraffinwachs C2, wobei dass das die Komponente B der wasserabweisenden Ausrüstung bildende Paraffinwachs einen Schmelzpunkt T_{B} und das weitere Paraffinwachs C2 der Komponente C einen Schmelzpunkt T_{C2} hat und wobei T_{C2} kleiner ist als T_{B}, sind selbst dem Erfinder unbekannt.

Im Rahmen der vorliegenden Erfindung bedeutet der Ausdruck "Aramid-Fasern" vorzugsweise Filamentgarne, die aus Aramiden, d.h. aus aromatischen Polyamiden hergestellt sind, worin mindestens 85 % der Amid (-CO-NH-) Bindungen direkt an zwei aromatische Ringe gebunden sind. Für die vorliegende Erfindung besonders bevorzugte aromatische Polyamide sind p-Aramide, insbesondere Poly-p-phenylenterephthalamid, ein Homopolymer, das aus der mol:mol Polymerisation der Monomere p-Phenylendiamin und Terephthalsäuredichlorid resultiert. Deshalb sind in einer bevorzugten Ausführungsform der vorliegenden Erfindung die Aramid-Fasern, die das erfindungsgemäße textile Flächengebilde umfasst, p-Aramid-Fasern, insbesondere Poly-p-phenylenterephthalamid-Fasern und besonders bevorzugt Poly-p-phenylenterephthalamid-Filamentgarne, die unter der Bezeichnung TWARON® von Teijin Aramid GmbH (DE) erhältlich sind. Ferner sind für das erfindungsgemäße textile Flächengebilde Aramid-Fasern, insbesondere Aramid-Filamentgarne, geeignet, die aus aromatischen Copolymeren bestehen, bei deren Herstellung die Monomere p-Phenylendiamin und/oder Terephthalsäuredichlorid teilweise oder vollständig durch andere aromatische Diamine und/oder Dicarbonsäuredichloride substituiert wurden.

In einer bevorzugten Ausführungsform des erfindungsgemäßen textilen Flächengebildes enthält das textile Flächengebilde bezogen auf sein Gewicht 0,8 bis 4,0 Gew.% Trockensubstanz, noch bevorzugter 1,4 bis 3,0 Gew.% Trockensubstanz und ganz besonders bevorzugt 1,6 bis 2,3 Gew.% Trockensubstanz der wasserabweisenden Ausrüstung. Dabei bedeutet der Begriff "Trockensubstanz" die Summe aller in der wasserabweisenden Ausrüstung enthaltenen Stoffe, die nach dem Trocken des mit der wasserabweisenden Ausrüstung behandelten textilen Flächengebildes auf einen Wassergehalt in Höhe der Gleichgewichtsfeuchte des Flächengebildes im Normalklima der DIN EN ISO 139/A1 (Mai 2008), d.h. bei einer Temperatur von 20,0 ± 2,0 °C und bei einer relativen Feuchte von 65 ± 4,0 %, auf und im textilen Flächengebilde verbleiben.

In einer weiteren bevorzugten Ausführungsform des erfindungsgemäßen textilen Flächengebildes ist das textile Flächengebilde ein Gewebe, Gewirk, Gestrick oder ein uniaxiales oder multiaxiales Gelege. Wenn das erfindungsgemäße textile Flächengebilde ein Gewebe ist, umfasst der Begriff Gewebe alle Arten von Bindung, wie z.B. Leinwandbindung, Atlasbindung, Panamabindung, Köperbindung und ähnliches. Vorzugsweise besitzt das Gewebe Leinwandbindung.

In einer weiteren bevorzugten Ausführungsform des erfindungsgemäßen textilen Flächengebildes umfasst das Gewebe, das Gewirk, das Gestrick oder das uniaxiale oder multiaxiale Gelege Fasern aus p-Aramid.

In einer besonders bevorzugten Ausführungsform des erfindungsgemäßen textilen Flächengebildes besteht das Gewebe, das Gewirk, das Gestrick oder das uniaxiale oder multiaxiale Gelege aus Fasern aus p-Aramid, wobei die Fasern
- in einer besonders bevorzugten Ausführungsform Multifilamentgarne sind, die ganz besonders bevorzugt aus Poly(p-phenylenterephthalamid) bestehen, und
- in einer weiteren besonders bevorzugten Ausführungsform Stapelfasergarne sind, die ganz besonders bevorzugt aus Poly(p-phenylenterephthalamid) bestehen.

Die o.g. Multifilamentgarne und Stapelfasergarne sind unter der Bezeichnung TWARON® von Teijin Aramid GmbH, DE erhältlich.

In einer bevorzugten Ausführungsform besteht die wasserabweisende Ausrüstung des erfindungsgemäßen textilen Flächengebildes aus einer Mischung der Komponenten A, B und C, wobei es besonders bevorzugt ist, dass keine der genannten Komponenten Fluor enthält.

In einer weiteren bevorzugten Ausführungsform besteht die wasserabweisende Ausrüstung des erfindungsgemäßen textilen Flächengebildes aus einer wässrigen Emulsion der Komponenten A, B und C, wobei es besonders bevorzugt ist, dass keine der genannten Komponenten und auch keiner der Hilfsstoffe, wie z.B. Emulgatoren, die zur Herstellung der Emulsion verwendet werden, Fluor enthält.

In einer weiteren bevorzugten Ausführungsform des erfindungsgemäßen textilen Flächengebildes wurde das Reaktionsprodukt, welches die Komponente A der wasserabweisenden Ausrüstung bildet, aus der Umsetzung einer aliphatischen Carbonsäure mit einem Methylolmelamin erhalten, wobei die aliphatische Carbonsäure eine Struktur der Formel CH₃-(CH₂)ₙ-COOH hat, worin n eine ganze Zahl im Bereich von 15 bis 25, besonders bevorzugt von 18 bis 22, noch bevorzugter 19 bis 21 und ganz besonders bevorzugt von 20 (Behensäure) bedeutet.

Besonders bevorzugt besteht die Umsetzung der aliphatischen Carbonsäure mit dem Methylolmelamin in einer Veresterung, sodass das Reaktionsprodukt, welches die Komponente A der wasserabweisenden Ausrüstung des erfindungsgemäßen textilen Flächengebildes bildet, ein Ester ist. Ferner ist es besonders bevorzugt, wenn das Methylolmelamin ein Mono-, Di,- Tri-, Tetra-, Penta-, oder Hexamethylolmelamin ist.

In einer weiteren besonders bevorzugten Ausführungsform kann das Reaktionsprodukt, welches die Komponente A der wasserabweisenden Ausrüstung des erfindungsgemäßen textilen Flächengebildes bildet, bei erhöhter Temperatur, z.B. im Bereich von ca. 150 bis ca. 175 °C, besonders bevorzugt im Bereich von ca. 153 bis ca. 172 °C, vernetzen. Dabei kann die Vernetzung eine Vernetzung des Reaktionsproduktes mit sich selbst sein und/oder mit reaktiven Gruppen von Fasern, welche das erfindungsgemäße textile Flächengebilde bilden, worauf die wasserabweisende Ausrüstung aufgetragen wurde, und/oder mit ggf. vorhandenen anderen Bestandteilen der wasserabweisenden Ausrüstung.

Im erfindungsgemäßen textilen Flächengebilde hat das die Komponente B der wasserabweisenden Ausrüstung bildende Paraffinwachs einen Schmelzpunkt T_{B} und das weitere Paraffinwachs der Komponente C einen Schmelzpunkt T_{C2}, wobei T_{C2} kleiner ist als T_{B}.

In einer weiteren bevorzugten Ausführungsform der erfindungsgemäßen textilen Flächengebildes ist der Schmelzpunkt T_{C2} des weiteren Paraffinwachses um 3 bis 7 °C, besonders bevorzugt um 4 bis 6 °C, und ganz besonders bevorzugt um 5 °C kleiner als der Schmelzpunkt T_{B} des Paraffinwachses.

In einer weiteren bevorzugten Ausführungsform des erfindungsgemäßen textilen Flächengebildes ist - das Paraffinwachs, das in der wasserabweisenden Ausrüstung enthalten ist, mindestens ein gesättigter Kohlenwasserstoff, der einen Schmelzpunkt T_{B} im Bereich von 55 bis 65 °C hat, wobei der mindestens eine gesättigte Kohlenwasserstoff vorzugsweise mindestens ein Alkan ist, z.B. Hexacosan (C₂₆H₅₄; T_{B} = 56,4 °C), Heptacosan (C₂₇H₅₆; T_{B} = 59,5 °C), Octacosan (C₂₈H₅₈; T_{B} = 64,5 °C) oder Nonacosan (C₂₉H₆₀; T_{B} = 63,7 °C) oder ein Gemisch aus mindestens zwei der eben genannten Alkane, und
- das weitere Paraffinwachs C2, das in der wasserabweisenden Ausrüstung enthalten ist, mindestens ein gesättigter Kohlenwasserstoff, der einen Schmelzpunkt T_{C2} im Bereich von 50 bis 60 °C hat, wobei der mindestens eine gesättigte Kohlenwasserstoff vorzugsweise ein Alkan ist, z.B. Tetracosan (C₂₄H₅₀; T_{C2} = 52 °C), Pentacosan (C₂₅H₅₂; T_{C2} = 54 °C), Hexacosan (C₂₆H₅₄; T_{C2} = 56,4 °C) oder Heptacosan (C₂₇H₅₆; T_{C2} = 59,5 °C) oder ein Gemisch aus mindestens zwei der eben genannten Alkane, jedoch immer unter der Bedingung, dass T_{C2} des weiteren Paraffinwachses C2 um 3 bis 7 °C, vorzugsweise um 3 bis 5 °C, noch bevorzugter um 4 bis 6 °C und besonders bevorzugt um 5 °C kleiner ist als der Schmelzpunkt T_{B} des Paraffinwachses.

In einer besonders bevorzugten Ausführungsform des erfindungsgemäßen textilen Flächengebildes hat das in der wasserabweisenden Ausrüstung enthaltene Paraffinwachs einen Schmelzpunkt T_{B} im Bereich von 58 bis 62 °C. Besonders bevorzugt hat das in der wasserabweisenden Ausrüstung enthaltene Paraffinwachs einen Schmelzpunkt T_{B} von ca. 60 °C.

In einer weiteren besonders bevorzugten Ausführungsform des erfindungsgemäßen textilen Flächengebildes hat das in der wasserabweisenden Ausrüstung enthaltene weitere Paraffinwachs C2 einen Schmelzpunkt T_{C2} im Bereich von 53 bis 57 °C. Besonders bevorzugt hat das in der wasserabweisenden Ausrüstung enthaltene weitere Paraffinwachs C2 einen Schmelzpunkt T_{C2} von ca. 55 °C.

Das Esterwachs C1 der Komponente C kann durch Veresterung einer synthetischen Wachssäure mit einem synthetischen Alkohol oder durch Copolymerisation eines Olefins mit einem ungesättigten Ester hergestellt werden.

In einer weiteren bevorzugten Ausführungsform des erfindungsgemäßen textilen Flächengebildes hat das in der wasserabweisenden Ausrüstung enthaltene Esterwachs C1 einen Schmelzpunkt T_{C1} im Bereich von 50 bis 60 °C, besonders bevorzugt im Bereich von 53 bis 57 °C und ganz besonders bevorzugt von ca. 55 °C.

In einer weiteren bevorzugten Ausführungsform des erfindungsgemäßen textilen Flächengebildes umfasst die wasserabweisende Ausrüstung die Mischung der Komponenten A, B und C, wobei die Komponente C das Esterwachs C1 und das weitere Paraffinwachs C2 umfasst. umfasst, wobei das die Komponente B der wasserabweisenden Ausrüstung bildende Paraffinwachs einen Schmelzpunkt T_{B} und das weitere Paraffinwachs C2 der Komponente C einen Schmelzpunkt T_{C2} hat, wobei T_{C2} kleiner ist als T_{B}. Dabei ist es besonders bevorzugt, wenn die Ausrüstung eine wässrige Emulsion der Komponenten A, B und C und insbesondere eine wässrige Emulsion der Komponenten A, B , C1 und C2 umfasst.

In einer weiteren bevorzugten Ausführungsform des erfindungsgemäßen textilen Flächengebildes enthält die wasserabweisende Ausrüstung die Komponenten A und B in einem prozentualen Gewichtsanteil w_{A+B} und die Komponente C in einem prozentualen Gewichtsanteil w_{C}, wobei ein Verhältnis w_{A+B} : w_{C} im Bereich von 70 : 30 bis 30 : 70, noch bevorzugter im Bereich von 60 : 40 bis 40 : 60 liegt, und wobei das Verhältnis w_{A+B} : w_{C} ganz besonders bevorzugt 50 : 50 beträgt. Die zuvor beschriebene synergistische Erhöhung der Hydrophobierung des erfindungsgemäßen textilen Flächengebildes tritt sowohl bei gleichen als auch bei unterschiedlichen Gewichtsanteilen von w_{A+B} und w_{c} auf, wobei es jedoch bevorzugt ist, dass bei unterschiedlichen Gewichtsanteilen das Verhältnis w_{A+B} : w_{C} im Bereich von 70 : 30 bis 30 : 70 liegt.

In einer weiteren bevorzugten Ausführungsform des erfindungsgemäßen textilen Flächengebildes enthalten die Komponenten A und/oder B der wasserabweisenden Ausrüstung zusätzlich mindestens ein Amin der Formel CH₃-(CH₂)ₘ-N(CH₃)₂, worin m vorzugsweise eine ganze Zahl im Bereich von 12 bis 20, noch bevorzugter im Bereich von 14 bis 18 ist. Z.B. ist m = 15 (Cetyldimethylamin) oder 17 (Dimethylstearylamin). Ganz besonders bevorzugt ist ein Gemisch aus Cetyldimethylamin und Dimethylstearylamin.

In einer weiteren bevorzugten Ausführungsform des erfindungsgemäßen textilen Flächengebildes enthält die Komponente C der wasserabweisenden Ausrüstung zusätzlich ein Zirkoniumsalz, Essigsäure und Isopropanol.

Das erfindungsgemäße textile Flächengebilde umfassend Aramidfasern, bevorzugt bestehend aus Aramidfasern, wird durch ein Verfahren hergestellt, welches folgende Schritte umfasst:
a) Vorlegen eines textilen Flächengebildes umfassend Aramidfasern, vorzugsweise bestehend aus Aramidfasern, insbesondere aus p-Aramidfasern,
b) Ausrüsten des textilen Flächengebildes mit einer wasserabweisenden, wässrig formulierten Ausrüstung und
c) Trocknen des ausgerüsteten textilen Flächengebildes,
   dadurch gekennzeichnet, dass
   - die in Schritt b) eingesetzte Ausrüstung eine Mischung einer Komponente A, einer Komponente B und einer Komponente C umfasst, wobei
      - die Komponente A ein Reaktionsprodukt einer aliphatischen Carbonsäure mit einem Methylolmelamin,
      - die Komponente B ein Paraffinwachs und
      - die Komponente C ein Esterwachs C1 und/oder ein weiteres Paraffinwachs C2 ist, und
   - das in Schritt c) resultierende getrocknete Flächengebilde keiner zusätzlichen Wärmebehandlung unterzogen wird und dass das die Komponente B der wasserabweisenden Ausrüstung bildende Paraffinwachs einen Schmelzpunkt T_{B} und das weitere Paraffinwachs C2 der Komponente C einen Schmelzpunkt T_{C2} hat, wobei T_{C2} kleiner ist als T_{B}.

Dabei gilt für die Begriffe "textiles Flächengebilde", "Aramid-Fasern" und für die Komponenten A, B und C sinngemäß das Gleiche, was bereits für das erfindungsgemäße textile Flächengebilde erläutert wurde.

Überraschenderweise wurde gefunden, dass das nach dem o.g. ebenfalls zur vorliegenden Erfindung gehörenden Verfahren hergestellte textile Flächengebilde bereits nach dem Trocknungsschritt c) seine volle wasserabweisende Wirkung entfaltet.

Hingegen erfordert ein mit der in EP 1 396 572 A1 beschriebenen Ausrüstung mit Acrylat-Polymeren, welche Perfluor-Alkylgruppen mit der Struktur CF₃-(CF₂)ₓ-CF₂-mit x ≥ 6 aufweisen, behandeltes textiles Flächengebilde umfassend Aramid-Fasern, z.B. ein Gewebe aus Aramid-Fasern, nach dem Trocknen eine zusätzliche Wärmebehandlung. Erst dadurch werden die in der Seitenkette der Polymeren angeordneten Perfluor-Alkylgruppen aufgerichtet, sodass erst in dieser aufgerichteten Konformation der Perfluor-Alkylgruppen die volle wasserabweisende Wirkung zustande kommt. Auch die in der Patentschrift DE 870 544 und in der Auslegeschrift DE 1 017 133 beschriebenen Verfahren zur Herstellung einer wasserabweisenden Ausrüstung von Fasermaterialien benötigen nach dem Trocknen der mit den dort beschriebenen Ausrüstungen imprägnierten Fasermaterialien eine zusätzliche Wärmebehandlung.

Bei Behandlung eines textilen Flächengebildes umfassend Aramid-Fasern, z.B. eines Gewebes bestehend aus Aramid-Fasern, mit der erfindungsgemäß eingesetzten wasserabweisenden Ausrüstung entfällt jedoch die vorstehend beschriebene zusätzliche Wärmebehandlung, wodurch die Ausrüstung von textilen Flächengebilden umfassend Aramid-Fasern, z.B. von Geweben aus Aramid-Fasern, vereinfacht und kostengünstiger wird.

Ferner kann bei der Vorbereitung eines textilen Flächengebildes umfassend Aramid-Fasern, z.B. eines Gewebes bestehend aus Aramid-Fasern, vor dem Auftrag einer erfindungsgemäßen wasserabweisenden Ausrüstung auf den Maskierungsschritt verzichtet werden, der im Vergleichsbeispiel 1 der vorliegenden Anmeldung beschrieben wird, und der erforderlich ist, wenn ein textiles Flächengebilde umfassend Aramid-Fasern mit einer wasserabweisenden Ausrüstung behandelt werden soll, die Acrylat-Polymere enthält, welche Perfluor-Alkylgruppen mit der Struktur CF₃-(CF₂)ₓ-CF₂- mit x ≥ 6 aufweisen. Dadurch wird die Ausrüstung von textilen Flächengebilden umfassend Aramid-Fasern, z.B. von Geweben bestehend aus Aramid-Fasern, noch einfacher und kostengünstiger. Für die bevorzugten Ausführungsformen der Komponenten A, B und C in der Mischung, die in Schritt b) des erfindungsgemäßen Verfahrens eingesetzt wird, gilt sinngemäß das Gleiche, das bereits bei der Beschreibung der erfindungsgemäß eingesetzten wasserabweisenden Ausrüstung gesagt wurde.

Zur Herstellung der in Schritt b) des erfindungsgemäßen Verfahrens eingesetzten Mischung kann eine erste Vormischung eingesetzt werden, welche die Komponenten A und B umfasst. Vorzugsweise ist die erste Vormischung eine wässrige Emulsion, welche vorzugsweise 20 bis 30 Gew.%, noch bevorzugter 23 bis 27 Gew.%, und besonders bevorzugt 25 Gew.% A+B umfasst.

Ferner kann zur Herstellung der in Schritt b) des erfindungsgemäßen Verfahrens eingesetzten Mischung eine zweite Vormischung eingesetzt werden, welche die Komponente C, also das Esterwachs C1 und ggf. das weitere Paraffinwachs C2 umfasst. Vorzugsweise ist die zweite Vormischung eine wässrige Emulsion, welche vorzugsweise 25 bis 35 Gew.%, noch bevorzugter 28 bis 32 Gew.%, und besonders bevorzugt 30 Gew.% C umfasst.

Das Trocknen des ausgerüsteten textilen Flächengebildes in Schritt c) des erfindungsgemäßen Ausrüstungsverfahrens erfolgt vorzugsweise bei einer Trocknungstemperatur im Bereich von 130 bis 180 °C, besonders bevorzugt von 140 bis 170 °C, während einer Trocknungszeit, die vorzugsweise im Bereich von 60 bis 240 Sekunden, besonders bevorzugt von 90 bis 180 Sekunden, liegt.

Zur vorliegenden Erfindung gehört ferner eine wasserabweisende Ausrüstungszusammensetzung umfassend eine Mischung aus
- einem Reaktionsprodukt einer aliphatischen Carbonsäure mit einem Methylolmelamin und
- einer Komponente ausgewählt aus der Gruppe bestehend aus
   (1) einer Kombination eines Paraffinwachses, welches einen Schmelzpunkt von 55 bis 65 °C hat, und eines Esterwachses, welches einen Schmelzpunkt von 50 bis 60 °C hat,
   (2) einer Kombination eines ersten Paraffinwachses, welches einen Schmelzpunkt von 55 bis 65 °C hat, und eines zweiten Paraffinwachses, welches einen Schmelzpunkt von 50 bis 60 °C hat, wobei der Schmelzpunkt des zweiten Paraffinwachses um 3 bis 7 °C kleiner ist als der Schmelzpunkt des ersten Paraffinwachses, und
   (3) einer Kombination eines ersten Paraffinwachses, welches einen Schmelzpunkt von 55 bis 65 °C hat, eines Esterwachses, welches einen Schmelzpunkt von 50 bis 60 °C hat, und eines zweiten Paraffinwachses, welches einen Schmelzpunkt von 50 bis 60 °C hat, wobei der Schmelzpunkt des zweiten Paraffinwachses um 3 bis 7 °C kleiner ist als der Schmelzpunkt des ersten Paraffinwachses.

In einer bevorzugten Ausführungsform der erfindungsgemäßen wasserabweisenden Ausrüstungszusammensetzung wird das Reaktionsprodukt der Komponente A der wasserabweisenden Ausrüstung durch Umsetzung einer aliphatischen Carbonsäure mit einem Methylolmelamin erhalten, wobei die aliphatische Carbonsäure eine Struktur der Formel CH₃-(CH₂)ₙ-COOH hat, worin n eine ganze Zahl im Bereich von 15 bis 25 bedeutet.

In einer weiteren bevorzugten Ausführungsform der erfindungsgemäßen wasserabweisenden Ausrüstungszusammensetzung ist die wasserabweisende Ausrüstung eine wässrige Emulsion.

In einer weiteren bevorzugten Ausführungsform der erfindungsgemäßen wasserabweisenden Ausrüstungszusammensetzung enthält die wasserabweisende Ausrüstung zusätzlich mindestens ein Amin der Formel CH₃-(CH₂)ₘ-N(CH₃)₂, worin m eine ganze Zahl im Bereich von 12 bis 20 bedeutet.

In einer weiteren bevorzugten Ausführungsform der erfindungsgemäßen wasserabweisenden Ausrüstungszusammensetzung enthält die wasserabweisende Ausrüstung zusätzlich ein Zirkoniumsalz, Essigsäure und Isopropanol.

Die Erfindung wird in den folgenden (Vergleichs-)beispielen näher erläutert.

### Vergleichsbeispiel 1

### a) Herstellung eines Aramid-Garns

Ein Poly-p-phenylenterephthalamid-Filamentgarn (TWARON®, Type 2040, 930dtex f1000 t0) wird in seinem Herstellungsprozess nach dem Waschen und vor dem Trocknen mit Leomin OR (Fa. Clariant, DE) ausgerüstet. Die getrocknete Faser enthält 0,6 bis 0,8 Gew.-% Leomin OR Festkörper.

### b) Herstellung eines Gewebes

Das aus a) resultierende Garn wird zu einem Gewebe mit L 1/1-Bindung mit 10,5 Fäden pro cm in Kette und Schuss und mit einem Flächengewicht von 200 g/m² verarbeitet.

### c) Vorbereitung des Gewebes für die Ausrüstung mit einem wasserabweisenden Mittel enthaltend Acrylat-Polymere mit Perfluor-Alkylgruppen mit der Struktur CF₃-(CF₂)ₓ-CF₂- mit x ≥ 6

Das aus b) resultierende Gewebe wird in den im folgenden beschriebenen Schritten vorgewaschen (siehe Schritte 1) bis 5)), nachgewaschen (siehe Schritte 6) bis 10)), gespült (siehe Schritte 11) bis14)), maskiert und getrocknet (siehe Schritte 15) bis 24)).
1) Einbau des in Rollenform angelieferten Gewebes in einen Jigger;
2) Füllen des Jiggers mit Frischwasser;
3) Aufheizen des Frischwassers auf 80 °C;
4) Vorwaschen in 2 Passagen, wobei jede Passage aus
   4₁) einem Abwickeln des Gewebes von der Rolle,
   4₂) Führen des Gewebes durch die Tensid/Wasser-Mischung,
   4₃) Aufwickeln des Gewebes auf einer weiteren Rolle,
   4₄) Abwickeln des Gewebes von der weiteren Rolle,
   4₅) Führen des Gewebes durch die Tensid/Wasser-Mischung und
   4₆) Aufwickeln des Gewebes auf der Rolle
      besteht;
5) Ablassen des Waschwassers aus dem Jigger;
6) Füllen des Jiggers mit Frischwasser;
7) Aufheizen des Frischwassers auf 80 °C;
8) Zugabe des Tensides Kieralon OLB conc. (Fa. BASF) in einer auf das Frischwasser bezogenen Konzentration von 1 g/l;
9) Nachwaschen in 10 Passagen, wobei jede Passage aus den o.g. Schritten 4₁ bis 4₆ besteht.
10) Ablassen des Waschwassers aus dem Jigger;
11) Füllen des Jiggers mit Frischwasser;
12) Aufheizen des Frischwassers auf 80 °C;
13) Spülen in 3 Passagen, wobei jede Passage aus den den o.g. Schritten 4₁ bis 4₆ entsprechenden Schritten besteht;
14) Ablassen des Spülwassers;
15) Füllen des Jiggers mit Frischwasser;
16) Aufheizen des Frischwassers auf 80 °C;
17) Zugabe des Maskierungsmittels Erional RF (Fa. Huntsman, DE in einer auf das Frischwasser bezogenen Konzentration von 3g/l;
18) 10 Maskierungspassagen, wobei jede Maskierungspassage aus den den o.g. Schritten 4₁ bis 4₆ entsprechenden Schritten besteht;
19) Ablassen des maskierungsmittelhaltigen Wassers aus dem Jigger;
20) Füllen des Jiggers mit Frischwasser;
21) Aufheizen des Frischwassers auf 80 °C;
22) Spülen in 4 Passagen, wobei jede Passage aus den den o.g. Schritten 4₁ bis 4₆ entsprechenden Schritten besteht;
23) Ausbau der Rolle mit dem Gewebe aus dem Jigger;
24) Durchlaufenlassen des Gewebes bei 170 °C durch einem Trockenofen mit einer Verweilzeit des Gewebes im Ofen von ca. 60 Sekunden;

### d) Ausrüstung des Gewebes mit einem wasserabweisenden Mittel enthaltend Acrylat-Polymere mit Perfluor-Alkylgruppen mit der Struktur CF₃-(CF₂)ₓ-CF₂- mit x ≥ 6

Das nach Schritt 24) von c) resultierende Gewebe wird durch ein auf Raumtemperatur befindliches Bad geführt, das aus Wasser und bezogen auf das Wasser aus 60 g/l Oleophobol SL, 30 g/l Oleophobol SM und 10 g/l Phobol XAN (alles von Fa. Huntsman, DE) besteht. Danach wird das Gewebe abgequetscht, bei 130°C 75 Sekunden lang getrocknet und bei einer Temperatur von 190°C 95 Sekunden lang wärmebehandelt.

Das Gewebe enthält bezogen auf sein Gewicht im Zustand der Gleichgewichtsfeuchte im Normalklima der DIN EN ISO 139/A1 (Mai 2008), d.h. bei einer Temperatur von 20,0 ± 2,0 °C und bei einer relativen Feuchte von 65 ± 4,0 % ca. 0,75 Gew.% der in Oleophobol SL, Oleophobol SM und Phobol XAN enthaltenden Trockensubstanz als wasserabweisende Ausrüstung.

Die gemäß DIN EN 29 865 (November 1993) gemessene Wasseraufnahme des ausgerüsteten Gewebes beträgt nach 10 Minuten 4,5 Gew.% und nach 60 Minuten 11,5 Gew.% (s. Tabelle 1).

### e) Antiballistische Eigenschaften

22 Lagen des aus d) resultierenden Gewebes werden zu einem Paket aufgeschichtet. Das Paket wird mit Kugeln vom Munitionstyp 9mm DM 41 beschossen und der v₅₀-Wert bestimmt. Der v₅₀-Wert des Pakets im trockenen Zustand beträgt 474 ± 9 m/s (s. Tabelle 1).

Weitere 22 Lagen des aus d) resultierenden Gewebes werden zu einem trockenen Paket aufgeschichtet. Zur Bestimmung der Wasseraufnahme W des trockenen Gewebepakets wird das Gewebepaket vernäht, stehend für 1 Stunde gewässert und hängend 3 Minuten lang abtropfen gelassen. Das Gewebepaket wird vor und nach der Wässerung gewogen und W = (wᵥₒᵣ - w_{nach})/ wᵥₒᵣ · 100 % berechnet, wobei wᵥₒᵣ das Gewicht des Gewebepakets vor und w_{nach} das Gewicht des Gewebepakets nach dem Wässern und Abtropfen ist. Die Wasseraufnahme vor Nassbeschuss beträgt 30 Gew.% (s. Tabelle 1).

Danach wird das Paket mit Kugeln vom Munitionstyp 9mm DM 41 beschossen und der v₅₀-Wert bestimmt. Der v₅₀-Wert des Pakets im nassen Zustand beträgt 414 ± 6 m/s (s. Tabelle 1).

14 weitere Lagen des aus d) resultierenden Gewebes werden zu einem Paket aufgeschichtet. Das Paket wird mit Splittern vom Splittertyp 1.1g FSP beschossen und der v₅₀-Wert bestimmt. Der v₅₀-Wert des Pakets beträgt im trockenen Zustand 483 ± 9 m/s (s. Tabelle 1).

Weitere 14 Lagen des aus d) resultierenden Gewebes werden mit Wasser gesättigt und zu einem Paket aufgeschichtet. Das Paket wird mit Splittern vom Splittertyp 1.1g FSP beschossen und der v₅₀-Wert bestimmt. Der v₅₀-Wert des Pakets beträgt im nassen Zustand 468 ± 11 m/s (s. Tabelle 1).

### Beispiel 1

### a) Herstellung eines Aramid-Garns

Ein Poly-p-phenylenterephthalamid-Filamentgarn (Twaron Type 2040, 930 dtex, f1000 t0) wird wie in Schritt a) des Vergleichsbeispiels 1 hergestellt.

### b) Herstellung eines Gewebes

Aus dem in a) erhaltenen Aramid-Garn wird wie in Schritt b) des Vergleichsbeispiels 1 ein Gewebe hergestellt.

### c) Vorbereitung des Gewebes für die Ausrüstung des Gewebes mit einem erfindungsgemäßen wasserabweisenden Mittel

Zur Vorbereitung des Gewebes für die Ausrüstung mit einem erfindungsgemäßen wasserabweisenden Mittel wird das Gewebe wie in Schritt c) des Vergleichsbeispiels 1 vorgewaschen (siehe Schritte 1) bis 5)), nachgewaschen (siehe Schritte 6) bis 10)), gespült (siehe Schritte 11) bis13)), jedoch nicht maskiert. Dies bedeutet, dass das Gewebe nach Schritt 13) wie in Schritt 24) getrocknet wird.

### d) Ausrüstung des Gewebes mit einem wasserabweisenden Mittel enthaltend ein Paraffinwachs mit einem Schmelzpunkt von ca. 60 °C, das Reaktionsprodukt von Behensäure mit einem Methylolmelamin, ein Paraffinwachs mit einem Schmelzpunkt von ca. 55 °C und ein Esterwachs mit ähnlichem Schmelzpunkt

Das getrocknete Gewebe wird durch ein auf Raumtemperatur befindliches Bad geführt, das ein wässriges gleichanteiliges Gemisch aus 100 g/ l Repellan HY-N und 100 g/l Repellan-BD (beides von Fa. Pulcra Chemicals GmbH, DE) enthält. Repellan HY-N wird als 25 Gew.%ige wässrige Emulsion geliefert, die ein Paraffinwachs mit einem Schmelzpunkt von ca. 60 °C, ein Reaktionsprodukt von Behensäure mit einem Methylolmelamin und zusätzlich Dimethylstearylamin und Cetyldimethylamin enthält.

Repellan BD wird als 30 Gew.%ige wässrige Emulsion geliefert, die ein Paraffinwachs mit einem Schmelzpunkt von ca. 55 °C, ein Esterwachs mit ähnlichem Schmelzpunkt und zusätzlich ein Zirkoniumsalz, Essigsäure und Isopropanol enthält.

Nach Verlassen des Bades wird das Gewebe bei 170 °C 120 Sekunden lang getrocknet. Eine zusätzliche Wärmebehandlung ist nicht erforderlich und findet deshalb nicht statt.

Das Gewebe enthält bezogen auf sein Gewicht 1,9 Gew.% der in Repellan HY-N und Repellan BD enthaltenen Trockensubstanz als wasserabweisende Ausrüstung. Die gemäß DIN EN 29 865 (November 1993) gemessene Wasseraufnahme des ausgerüsteten Gewebes beträgt nach 10 Minuten 2,6 Gew.% und nach 60 Minuten 4,7 Gew.% (s. Tabelle 1).

### e) Antiballistische Eigenschaften

22 Lagen des mit dem erfindungsgemäßen wasserabweisenden Mittel behandelten Gewebes werden zu einem Paket aufgeschichtet. Das Paket wird mit Kugeln vom Munitionstyp 9mm DM 41 beschossen und der v₅₀-Wert bestimmt. Der v₅₀-Wert des Pakets im trockenen Zustand beträgt 475 ± 4 m/s (s. Tabelle 1).

Weitere 22 Lagen des mit dem in d) beschriebenen wasserabweisenden Mittel behandelten Gewebes werden zu einem trockenen Paket aufgeschichtet. Zur Bestimmung der Wasseraufnahme W des trockenen Gewebepakets wird das Gewebepaket vernäht, stehend für 1 Stunde gewässert und hängend 3 Minuten lang abtropfen gelassen. Das Gewebepaket wird vor und nach der Wässerung gewogen und W = (wᵥₒᵣ - w_{nach})/ wᵥₒᵣ · 100 % berechnet, wobei wᵥₒᵣ das Gewicht des Gewebepakets vor und w_{nach} das Gewicht des Gewebepakets nach dem Wässern und Abtropfen ist. Die Wasseraufnahme vor Nassbeschuss beträgt 15 Gew.% (s. Tabelle 1).

Danach wird das Paket mit Kugeln vom Munitionstyp 9mm DM 41 beschossen und der v₅₀-Wert bestimmt. Der v₅₀-Wert des Pakets im nassen Zustand beträgt 422 ± 18 m/s (s. Tabelle 1).

14 weitere Lagen des mit dem erfindungsgemäßen wasserabweisenden Mittel behandelten Gewebes werden zu einem Paket aufgeschichtet. Das Paket wird mit Splittern vom Splittertyp 1.1g FSP beschossen und der v₅₀-Wert bestimmt. Der v₅₀-Wert des Pakets beträgt im trockenen Zustand 470 ± 8 m/s (s. Tabelle 1).

Weitere 14 Lagen des mit dem erfindungsgemäßen wasserabweisenden Mittel behandelten Gewebes werden zu einem trockenen Paket aufgeschichtet. Zur Bestimmung der Wasseraufnahme W des trockenen Gewebepakets wird das Gewebepaket vernäht, stehend für 1 Stunde gewässert und hängend 3 Minuten lang abtropfen gelassen. Das Gewebepaket wird vor und nach der Wässerung gewogen und W = (wᵥₒᵣ - w_{nach})/ wᵥₒᵣ · 100 % berechnet, wobei wᵥₒᵣ das Gewicht des Gewebepakets vor und w_{nach} das Gewicht des Gewebepakets nach dem Wässern und Abtropfen ist. Die Wasseraufnahme vor Nassbeschuss beträgt 15 Gew.% (s. Tabelle 1).

Danach wird das Paket mit Splittern vom Splittertyp 1.1g FSP beschossen und der v₅₀-Wert bestimmt. Der v₅₀-Wert des Pakets beträgt im nassen Zustand 459 ± 16 m/s (s. Tabelle 1).

### Vergleichsbeispiel 2

Vergleichsbeispiel 2 wird wie Beispiel 1 durchgeführt, jedoch mit dem Unterschied, dass in Schritt d) das Bad eine wässrige 200 g/ l Emulsion von Repellan HY-N (von Fa. Pulcra Chemicals GmbH, DE) enthält.

### Vergleichsbeispiel 3

Vergleichsbeispiel 3 wird wie Beispiel 1 durchgeführt, jedoch mit dem Unterschied, dass in Schritt d) das Bad eine wässrige 200 g/ l Emulsion von Repellan BD (von Fa. Pulcra Chemicals GmbH, DE) enthält.

Die Ergebnisse von Beispiel 1 und der Vergleichsbeispiele 1 bis 3 sind in Tabelle 1 dargestellt. Dabei bedeuten
- "H₂O-Aufnahme nach 10, bzw. 60 Min." die Wasseraufnahme des ausgerüsteten und trockenen Gewebes, die nach 10 bzw. 60 Minuten gemessen wurde,
- "v₅₀ (trocken)" der v₅₀-Wert des ausgerüsteten und trockenen Gewebepakets, d.h. des Gewebepakets im Zustand der Gleichgewichtsfeuchte bei einer Temperatur von 20 ± 2 °C und bei einer relativer Feuchte von 65,0 ± 4 %,
- "v₅₀ (nass)" der v₅₀-Wert des ausgerüsteten und mit Wasser gesättigten Gewebepakets,
- "9 mm DM 41" Kugel-Munition der Spezifikation 9 mm DM 41,
- "1,1 g FSP" Splitter-Munition der Spezifikation 1,1 g FSP und
- "H₂O-Aufnahme vor Nassbeschuss" die Wasseraufnahme des trockenen und ausgerüsteten Gewebepakets vor dem Nassbeschuss.

**Tabelle 1**

| | **Vergleichsbeispiel 1:** | **Beispiel 1:** | **Vergleichsbeispiel 2:** | **Vergleichsbeispiel 3:** |
|---|---|---|---|---|
| | Oleophobol SL+ Oleophobol SM + Phobol XAN | Repellan HY-N + Repellan BD | Repellan HY-N | Repellan BD |
| H₂O-Aufnahme des Gewebes nach 10 Min. [%] | 4,5 | 2,6 | 8,5 | 4,9 |
| H₂O-Aufnahme des Gewebes nach 60 Min. [%] | 11,5 | 4,7 | 10,8 | 9,6 |
| v₅₀ (trocken) des Pakets mit 22 Geweben 9mm DM 41 [m/s] | 474 ± 9 | 475 ± 4 | 469 ± 4 | - |
| H₂O-Aufnahme des Pakets mit 22 Geweben vor Nassbeschuss [%] | 30 | 15 | 27 | - |
| v₅₀ (nass) des Pakets mit 22 Geweben 9mm DM 41 [m/s] | 414 ± 6 | 422 ± 18 | 285 ± 16 | - |
| v₅₀ (trocken) des Pakets mit 14 Geweben 1,1 g FSP [m/s] | 483 ± 9 | 470 ± 8 | 469 ± 12 | - |
| H₂O-Aufnahme des Pakets mit 14 Geweben vor Nassbeschuss [%] | - | 15 | 20 | - |
| v₅₀ (nass) des Pakets mit 14 Geweben 1,1 g FSP [m/s] | 468 ± 11 | 459 ± 16 | 479 ± 8 | - |

Die Tabelle 1 zeigt, dass die mit dem gleichanteiligen Gemisch aus Repellan HY-N und Repellan BD ausgerüsteten Gewebe eine signifikant geringere Wasseraufnahme aufweisen als die mit dem(Oleophobol SL + Oleophobol SM + Phobol XAN)-Gemisch ausgerüsteten Gewebe. Aufgeschichtet zu einem Gewebepaket zeigen die mit dem gleichanteiligen Gemisch aus Repellan HY-N und Repellan BD ausgerüsteten Gewebe innerhalb der Fehlerbreite der v₅₀-Bestimmung gleich hohe v₅₀-Werte wie die mit dem (Oleophobol SL + Oleophobol SM + Phobol XAN)-Gemisch ausgerüsteten Gewebe-Pakete.

Diese Ergebnisse sind umso überraschender, als die Ausrüstung des Gewebes mit Repellan HY-N und Repellan BD
- schon bei der Vorbereitung des Gewebes für die Ausrüstung durch Wegfall der Maskierung
- und nach der Trocknung des ausgerüsteten Gewebes durch Wegfall einer weiteren Wärmebehandlung
   deutlich einfacher durchzuführen ist.

Der Vergleich von Beispiel 1 mit Vergleichsbeispiel 2 zeigt, dass nach 10 Minuten die H₂O-Aufnahme des mit dem wässrigen gleichanteiligen Gemisch aus 100 g/l Repellan HY-N und 100 g/l Repellan BD hydrophobierten Gewebes nur 2,6 % beträgt und somit 8,5:2,6 = 3,3 mal kleiner ist als bei dem Gewebe, das mit einer wässrigen 200 g/l Repellan HY-N Emulsion hydrophobiert wurde.

Der Vergleich von Beispiel 1 mit Vergleichsbeispiel 3 zeigt, dass nach 10 Minuten die H₂O-Aufnahme des mit dem wässrigen gleichanteiligen Gemisch aus 100 g/l Repellan HY-N und 100 g/l Repellan BD hydrophobierten Gewebes nur 2,6 % beträgt und somit 4,9:2,6 = 1,9 mal kleiner ist als bei dem Gewebe, das mit einer wässrigen 200 g/l Repellan BD Emulsion hydrophobiert wurde.

Der Vergleich von Beispiel 1 mit Vergleichsbeispiel 2 zeigt, dass nach 60 Minuten die H₂O-Aufnahme des mit dem wässrigen gleichanteiligen Gemisch aus 100 g/l Repellan HY-N und 100 g/l Repellan BD hydrophobierten Gewebes nur 4,7 % beträgt und somit 10,8:4,7 = 2,3 mal kleiner ist als bei dem Gewebe, das mit einer wässrigen 200 g/l Repellan HY-N Emulsion hydrophobiert wurde.

Der Vergleich von Beispiel 1 mit Vergleichsbeispiel 3 zeigt, dass nach 60 Minuten die H₂O-Aufnahme des mit dem wässrigen gleichanteiligen Gemisch aus 100 g/l Repellan HY-N und 100 g/l Repellan BD hydrophobierten Gewebes nur 4,7 % beträgt und somit 9,6:4,7 = 2,0 mal kleiner ist als bei dem Gewebe, das mit einer wässrigen 200 g/l Repellan BD Emulsion hydrophobiert wurde.

Somit zeigt der Vergleich der erzielten Hydrophobierung in Beispiel 1 mit den erzielten Hydrophobierungen in den Vergleichsbeispielen 2 und 3, dass
- das in Repellan HY-N enthaltene Paraffinwachs mit einem Schmelzpunkt von ca. 60 °C und das Reaktionsprodukt von Behensäure mit einem Methylolmelamin und
- das in Repellan BD enthaltenen Paraffinwachs mit einem Schmelzpunkt von ca. 55 °C und das Esterwachs mit ähnlichem Schmelzpunkt
   in synergistischer Weise einen Grad der Hydrophobierung bewirken, der signifikant größer ist als die Hydrophobierung, die durch die gleiche Menge von Repellan HY-N, bzw. von Repellan BD erzielt wird.

Die synergistische Wirkung der o.g. Hydrophobierungskomponenten macht sich auch in einer höheren antiballistische Wirkung beim Beschuss mit Kugeln der Spezifikation 9mm DM 41 bemerkbar: Das mit dem wässrigen gleichanteiligen Gemisch aus 100 g/l Repellan HY-N und 100 g/l Repellan BD hydrophobierte Gewebepaket zeigt mit v₅₀ = 422 ± 18 [m/s] eine antiballistische Wirkung, die um den Faktor (422:285) = 1,5 größer ist als die antiballistische Wirkung des Gewebepakets, das mit einer wässrigen 200 g/l Repellan HY-N Emulsion hydrophobiert wurde. Ferner ist die Wasseraufnahme vor Nassbeschuss mit 15 % um den Faktor (27:15) = 1,8 geringer. Vor dem Beschuss mit Splittern der Spezifikation 1,1 g FSP ist die Wasseraufnahme mit 15 % um den Faktor (20:15) = 1,3 geringer.

Die v₅-Werte der Gewebepakete, deren Gewebe mit einer wässrigen 200 g/l Repellan BD Emulsion hydrophobiert wurden, wurden nicht gemessen. Jedoch ist davon auszugehen, dass wegen der schlechteren Hydrophobierung dieser Gewebe im Vergleich zu den Geweben von Beispiel 1 die v₅₀-Werte dieser Gewebepakete kleiner sind als 422 ± 18 [m/s].

### Beispiel 2

### a) Herstellung eines Aramid-Garns

Ein Poly-p-phenylenterephthalamid-Filamentgarn (Twaron Type 2040, 930 dtex, f1000 t0) wird wie in Schritt a) des Vergleichsbeispiels 1 hergestellt.

### b) Herstellung eines Gewebes

Aus dem in a) erhaltenen Aramid-Garn wird wie in Schritt b) des Vergleichsbeispiels 1 ein Gewebe hergestellt.

### c) Vorbereitung des Gewebes für die Ausrüstung des Gewebes mit einem erfindungsgemäßen wasserabweisenden Mittel

Zur Vorbereitung des Gewebes für die Ausrüstung mit einem erfindungsgemäßen wasserabweisenden Mittel wird das Gewebe wie in Schritt c) des Vergleichsbeispiels 1 vorgewaschen (siehe Schritte 1) bis 5)), nachgewaschen (siehe Schritte 6) bis 10)) und danach - anders als in Vergleichsbeispiel 1 - in 4 Sprühpassagen mit Wasser gesprüht, jedoch nicht maskiert.

Dies bedeutet, dass die Rolle mit dem Gewebe nach Schritt 13) wie in Schritt 23 ausgebaut und das Gewebe wie in Schritt 24) getrocknet wird.

### d) Ausrüstung des Gewebes mit einem wasserabweisenden Mittel enthaltend ein Paraffinwachs mit einem Schmelzpunkt von ca. 60 °C, das Reaktionsprodukt von Behensäure mit einem Methylolmelamin, ein Paraffinwachs mit einem Schmelzpunkt von ca. 55 °C und ein Esterwachs mit ähnlichem Schmelzpunkt

Das getrocknete Gewebe wird durch ein auf Raumtemperatur befindliches Bad geführt, das ein wässriges gleichanteiliges Gemisch aus 80 g/ l Repellan HY-N und 80 g/l Repellan-BD (beides von Fa. Pulcra Chemicals GmbH, DE) enthält und einen pH-Wert von 4 aufweist.

Das Gewebe, das nach Verlassen des Bades eine Flottenaufnahme von 36 % zeigte, wurde bei 150 °C 240 Sekunden lang getrocknet. Eine zusätzliche Wärmebehandlung ist nicht erforderlich und findet deshalb nicht statt.

Das Gewebe enthält bezogen auf sein Gewicht 1,52 Gew.% der in Repellan HY-N und Repellan BD enthaltenen Trockensubstanz als wasserabweisende Ausrüstung. Die gemäß DIN EN 29 865 (November 1993) gemessene Wasseraufnahme des ausgerüsteten Gewebes beträgt nach 10 Minuten 3,31 Gew.%. Der Abperleffekt gemessen nach DIN EN 29 865 (November 1993) erreicht die Bewertungsstufe 4 auf einer Skala von 1 bis 5 (s. die Referenzfotografien in Bild 1 der DIN EN 29 865 (November 1993). Die Steifheit des ausgerüsteten Gewebes gemessen gemäß ASTM D4032 - 08 beträgt 22,3 N.

### Vergleichsbeispiel 4

Vergleichsbeispiel 4 wird wie Beispiel 2 durchgeführt, jedoch mit dem Unterschied, dass in Schritt d) das Bad eine wässrige 160 g/ l Emulsion von Repellan HY-N (von Fa. Pulcra Chemicals GmbH, DE) enthält. Die gemäß DIN EN 29 865 (November 1993) gemessene Wasseraufnahme des ausgerüsteten Gewebes beträgt nach 10 Minuten 5,69 Gew.%. Der Abperleffekt gemessen nach DIN EN 29 865 (November 1993) erreicht die Bewertungsstufe 4. Die Steifheit des ausgerüsteten Gewebes gemessen gemäß ASTM D4032 - 08 beträgt 26,8 N.

### Vergleichsbeispiel 5

Vergleichsbeispiel 5 wird wie Beispiel 2 durchgeführt, jedoch mit dem Unterschied, dass in Schritt d) das Bad eine wässrige 160 g/ l Emulsion von Repellan BD (von Fa. Pulcra Chemicals GmbH, DE) enthält. Die gemäß DIN EN 29 865 (November 1993) gemessene Wasseraufnahme des ausgerüsteten Gewebes beträgt nach 10 Minuten 8,14 Gew.%. Der Abperleffekt gemessen nach DIN EN 29 865 (November 1993) erreicht die Bewertungsstufe 4-3. Die Steifheit des ausgerüsteten Gewebes gemessen gemäß ASTM D4032 - 08 beträgt 22,8 N.

Die Ergebnisse von Beispiel 2 und der Vergleichsbeispiele 4 und 5 sind in Tabelle 2 dargestellt.

### Beispiel 3

Beispiel 3 wird wie Beispiel 2 durchgeführt mit dem Unterschied, dass in Schritt d), das Gewebe durch ein Bad geführt wird, das ein wässriges gleichanteiliges Gemisch aus 60 g/ l Repellan HY-N und 60 g/l Repellan-BD (beides von Fa. Pulcra Chemicals GmbH, DE) enthält.

Das Gewebe enthält bezogen auf sein Gewicht 1,14 Gew.% der in Repellan HY-N und Repellan BD enthaltenen Trockensubstanz als wasserabweisende Ausrüstung. Die gemäß DIN EN 29 865 (November 1993) gemessene Wasseraufnahme des ausgerüsteten Gewebes beträgt nach 10 Minuten 3,53 Gew.%. Der Abperleffekt gemessen nach DIN EN 29 865 (November 1993) erreicht die Bewertungsstufe 4 auf einer Skala von 1 bis 5 (s. die Referenzfotografien in Bild 1 der DIN EN 29 865 (November 1993). Die Steifheit des ausgerüsteten Gewebes gemessen gemäß ASTM D4032 - 08 beträgt 22,8 N.

### Vergleichsbeispiel 6

Vergleichsbeispiel 6 wird wie Beispiel 2 durchgeführt, jedoch mit dem Unterschied, dass in Schritt d) das Bad eine wässrige 120 g/ l Emulsion von Repellan HY-N (von Fa. Pulcra Chemicals GmbH, DE) enthält. Die gemäß DIN EN 29 865 (November 1993) gemessene Wasseraufnahme des ausgerüsteten Gewebes beträgt nach 10 Minuten 6,65 Gew.%. Der Abperleffekt gemessen nach DIN EN 29 865 (November 1993) erreicht die Bewertungsstufe 4-3. Die Steifheit des ausgerüsteten Gewebes gemessen gemäß ASTM D4032 - 08 beträgt 22,4 N.

### Vergleichsbeispiel 7

Vergleichsbeispiel 7 wird wie Beispiel 2 durchgeführt, jedoch mit dem Unterschied, dass in Schritt d) das Bad eine wässrige 120 g/ l Emulsion von Repellan BD (von Fa. Pulcra Chemicals GmbH, DE) enthält. Die gemäß DIN EN 29 865 (November 1993) gemessene Wasseraufnahme des ausgerüsteten Gewebes beträgt nach 10 Minuten 10,8 Gew.%. Der Abperleffekt gemessen nach DIN EN 29 865 (November 1993) erreicht die Bewertungsstufe 4-3. Die Steifheit des ausgerüsteten Gewebes gemessen gemäß ASTM D4032 - 08 beträgt 18,5 N. Die Ergebnisse von Beispiel 3 und der Vergleichsbeispiele 6 und 7 sind in Tabelle 2 dargestellt.

### Beispiel 4

Beispiel 4 wird wie Beispiel 2 durchgeführt mit dem Unterschied, dass in Schritt d), das Gewebe durch ein Bad geführt wird, das ein wässriges gleichanteiliges Gemisch aus 40 g/ l Repellan HY-N und 40 g/l Repellan-BD (beides von Fa. Pulcra Chemicals GmbH, DE) enthält.

Das Gewebe enthält bezogen auf sein Gewicht 0,76 Gew.% der in Repellan HY-N und Repellan BD enthaltenen Trockensubstanz als wasserabweisende Ausrüstung. Die gemäß DIN EN 29 865 (November 1993) gemessene Wasseraufnahme des ausgerüsteten Gewebes beträgt nach 10 Minuten 5,70 Gew.%. Der Abperleffekt gemessen nach DIN EN 29 865 (November 1993) erreicht die Bewertungsstufe 4 auf einer Skala von 1 bis 5 (s. die Referenzfotografien in Bild 1 der DIN EN 29 865 (November 1993). Die Steifheit des ausgerüsteten Gewebes gemessen gemäß ASTM D4032 - 08 beträgt 22,1 N.

### Vergleichsbeispiel 8

Vergleichsbeispiel 8 wird wie Beispiel 2 durchgeführt, jedoch mit dem Unterschied, dass in Schritt d) das Bad eine wässrige 80 g/ l Emulsion von Repellan HY-N (von Fa. Pulcra Chemicals GmbH, DE) enthält. Die gemäß DIN EN 29 865 (November 1993) gemessene Wasseraufnahme des ausgerüsteten Gewebes beträgt nach 10 Minuten 4,37 Gew.%. Der Abperleffekt gemessen nach DIN EN 29 865 (November 1993) erreicht die Bewertungsstufe 4. Die Steifheit des ausgerüsteten Gewebes gemessen gemäß ASTM D4032 - 08 beträgt 19,4 N.

### Vergleichsbeispiel 9

Vergleichsbeispiel 9 wird wie Beispiel 2 durchgeführt, jedoch mit dem Unterschied, dass in Schritt d) das Bad eine wässrige 80 g/ l Emulsion von Repellan BD (von Fa. Pulcra Chemicals GmbH, DE) enthält. Die gemäß DIN EN 29 865 (November 1993) gemessene Wasseraufnahme des ausgerüsteten Gewebes beträgt nach 10 Minuten 10,8 Gew.%. Der Abperleffekt gemessen nach DIN EN 29 865 (November 1993) erreicht die Bewertungsstufe 4-3. Die Steifheit des ausgerüsteten Gewebes gemessen gemäß ASTM D4032 - 08 beträgt 16,5 N.

Die Ergebnisse von Beispiel 4 und der Vergleichsbeispiele 8 und 9 sind in Tabelle 2 dargestellt.

**Tabelle 2**

| | Beispiel 2 | Vergleichsbeispiel 4 | Vergleichsbeispiel 5 | Beispiel 3 | Vergleichsbeispiel 6 | Vergleichsbeispiel 7 | Beispiel 4 | Vergleichsbeispiel 8 | Vergleichsbeispiel 9 |
|---|---|---|---|---|---|---|---|---|---|
| Repellan HY-N [g/l] | 80 | 160 | 0 | 60 | 120 | 0 | 40 | 80 | 0 |
| Repellan BD [g/l] | 80 | 0 | 160 | 60 | 0 | 120 | 40 | 0 | 80 |
| H₂O-Aufnahme des Gewebes nach 10 Minuten [%] | 3,31 | 5,69 | 8,14 | 3,53 | 6,65 | 10,8 | 5,70 | 4,37 | 10,8 |
| Abperleffekt des Gewebes | 4 | 4 | 4-3 | 4 | 4-3 | 4-3 | 4 | 4 | 4-3 |
| Steifheit des Gewebes [N] | 22,3 | 26,8 | 22,8 | 22,8 | 22,4 | 18,5 | 22,1 | 19,4 | 16,5 |

Der Vergleich von Beispiel 2 mit Vergleichsbeispiel 4 zeigt, dass nach 10 Minuten die H₂O-Aufnahme des mit dem wässrigen gleichanteiligen Gemisch aus 80 g/l Repellan HY-N und 80 g/l Repellan BD hydrophobierten Gewebes nur 3,31 % beträgt und somit 5,69:3,31 = 1,7 mal kleiner ist als bei dem Gewebe, das mit einer wässrigen 160 g/l Repellan HY-N Emulsion hydrophobiert wurde.

Der Vergleich von Beispiel 2 mit Vergleichsbeispiel 5 zeigt, dass nach 10 Minuten die H₂O-Aufnahme des mit dem wässrigen gleichanteiligen Gemisch aus 80 g/l Repellan HY-N und 80 g/l Repellan BD hydrophobierten Gewebes nur 3,31 % beträgt und somit 8,14:3,31= 2,5 mal kleiner ist als bei dem Gewebe, das mit einer wässrigen 160 g/l Repellan BD Emulsion hydrophobiert wurde.

Somit zeigt der Vergleich der erzielten Hydrophobierung in Beispiel 2 mit den erzielten Hydrophobierungen in den Vergleichsbeispielen 4 und 5, dass
- das in Repellan HY-N enthaltene Paraffinwachs mit einem Schmelzpunkt von ca. 60 °C und das Reaktionsprodukt von Behensäure mit einem Methylolmelamin und
- das in Repellan BD enthaltenen Paraffinwachs mit einem Schmelzpunkt von ca. 55 °C und das Esterwachs mit ähnlichem Schmelzpunkt
   in synergistischer Weise einen Grad der Hydrophobierung bewirken, der signifikant größer ist als die Hydrophobierung, die durch die gleiche Menge von Repellan HY-N, bzw. von Repellan BD erzielt wird.

Ferner zeigt der Vergleich von Beispiel 2 mit den Vergleichsbeispielen 4 und 5, dass das Gewebe, das durch ein Bad geführt wurde, das eine gleichanteilige Mischung von 80 g/l Repellan HY-N und 80 g/ Repellan BD enthielt, eine geringere Steifheit aufweist als die Vergleichsgewebe von Vergleichsbeispiel 4 und 5, die durch ein Bad geführt wurde, das 160 g/l Repellan HY-N, bzw. 160 g/ Repellan BD enthielt.

Der Vergleich von Beispiel 3 mit Vergleichsbeispiel 6 zeigt, dass nach 10 Minuten die H₂O-Aufnahme des mit dem wässrigen gleichanteiligen Gemisch aus 60 g/l Repellan HY-N und 60 g/l Repellan BD hydrophobierten Gewebes nur 3,53 % beträgt und somit 6,65:3,53 = 1,9 mal kleiner ist als bei dem Gewebe, das mit einer wässrigen 120 g/l Repellan HY-N Emulsion hydrophobiert wurde.

Der Vergleich von Beispiel 3 mit Vergleichsbeispiel 7 zeigt, dass nach 10 Minuten die H₂O-Aufnahme des mit dem wässrigen gleichanteiligen Gemisch aus 60 g/l Repellan HY-N und 60 g/l Repellan BD hydrophobierten Gewebes nur 3,53 % beträgt und somit 10,8:3,53 = 3,1 mal kleiner ist als bei dem Gewebe, das mit einer wässrigen 120 g/l Repellan BD Emulsion hydrophobiert wurde.

Somit zeigt der Vergleich der erzielten Hydrophobierung in Beispiel 3 mit den erzielten Hydrophobierungen in den Vergleichsbeispielen 6 und 7, dass
- das in Repellan HY-N enthaltene Paraffinwachs mit einem Schmelzpunkt von ca. 60 °C und das Reaktionsprodukt von Behensäure mit einem Methylolmelamin und
- das in Repellan BD enthaltenen Paraffinwachs mit einem Schmelzpunkt von ca. 55 °C und das Esterwachs mit ähnlichem Schmelzpunkt
in synergistischer Weise einen Grad der Hydrophobierung bewirken, der signifikant größer ist als die Hydrophobierung, die durch die gleiche Menge von Repellan HY-N, bzw. von Repellan BD erzielt wird.

## Patentansprüche

1. Textiles Flächengebilde umfassend Aramid-Fasern und ausgerüstet mit einer wasserabweisenden Ausrüstung, wobei die wasserabweisende Ausrüstung eine Mischung einer Komponente A, einer Komponente B und einer Komponente C umfasst, wobei
- die Komponente A ein Reaktionsprodukt einer aliphatischen Carbonsäure mit einem Methylolmelamin,
- die Komponente B ein Paraffinwachs und
- die Komponente C ein Esterwachs C1 und/oder ein weiteres Paraffinwachs C2 ist und dass das die Komponente B der wasserabweisenden Ausrüstung bildende Paraffinwachs einen Schmelzpunkt T_{B} und das weitere Paraffinwachs C2 der Komponente C einen Schmelzpunkt T_{C2} hat, wobei T_{C2} kleiner ist als T_{B}.

2. Textiles Flächengebilde gemäß Anspruch 1, **dadurch gekennzeichnet, dass** das textile Flächengebilde bezogen auf sein Gewicht 0,8 bis 4,0 Gew.% Trockensubstanz der wasserabweisender Ausrüstung enthält.

3. Textiles Flächengebilde gemäß Anspruch 1 oder 2, **dadurch gekennzeichnet, dass** das Reaktionsprodukt, welches die Komponente A der wasserabweisenden Ausrüstung bildet, aus der Umsetzung einer aliphatischen Carbonsäure mit einem Methylolmelamin erhalten wurde, wobei die aliphatische Carbonsäure eine Struktur der Formel CH₃-(CH₂)ₙ-COOH hat, worin n eine ganze Zahl im Bereich von 15 bis 25 bedeutet.

4. Textiles Flächengebilde gemäß einem oder mehreren der Ansprüche 1 bis 3, **dadurch gekennzeichnet, dass** in der wasserabweisenden Ausrüstung der Schmelzpunkt T_{C2} des weiteren in der wasserabweisenden Ausrüstung enthaltenen Paraffinwaches C2 um 3 bis 7 °C kleiner ist als der Schmelzpunkt T_{B} des Paraffinwachses.

5. Textiles Flächengebilde gemäß einem oder mehreren der Ansprüche 1 bis 4, **dadurch gekennzeichnet, dass** das in der wasserabweisenden Ausrüstung enthaltene Paraffinwachs mindestens ein gesättigter Kohlenwasserstoff ist, der einen Schmelzpunkt T_{B} im Bereich von 55 bis 65 °C hat, und das weitere Paraffinwachs C2 mindestens ein gesättigter Kohlenwasserstoff ist, der einen Schmelzpunkt T_{C2} im Bereich von 50 bis 60 °C hat.

6. Textiles Flächengebilde gemäß einem oder mehreren der Ansprüche 1 bis 5, **dadurch gekennzeichnet, dass** das in der wasserabweisenden Ausrüstung enthaltene Esterwachs C1 einen Schmelzpunkt T_{C1} im Bereich von 50 bis 60 °C hat.

7. Textiles Flächengebilde gemäß Anspruch 1, **dadurch gekennzeichnet, dass** die Ausrüstung eine wässrige Emulsion der Komponenten A, B und C umfasst.

8. Textiles Flächengebilde gemäß einem oder mehreren der Ansprüche 1 bis 7, **dadurch gekennzeichnet, dass** die Ausrüstung die Komponenten A und B in einem prozentualen Gewichtsanteil w_{A+B} und die Komponente C in einem prozentualen Gewichtsanteil wc enthält, wobei ein Verhältnis w_{A+B} : wc im Bereich von 70 : 30 bis 30 : 70 liegt.

9. Verfahren zur Herstellung eines textilen Flächengebildes umfassend Aramidfasern, welches folgende Schritte umfasst:
a) Vorlegen eines textilen Flächengebildes umfassend Aramidfasern,
b) Ausrüsten des textilen Flächengebildes mit einer wasserabweisenden, wässrig formulierten Ausrüstung und
c) Trocknen des ausgerüsteten textilen Flächengebildes,
**dadurch gekennzeichnet, dass**
- die in Schritt b) eingesetzte Ausrüstung eine Mischung einer Komponente A, einer Komponente B und einer Komponente C umfasst, wobei
- die Komponente A ein Reaktionsprodukt einer aliphatischen Carbonsäure mit einem Methylolmelamin,
- die Komponente B ein Paraffinwachs und
- die Komponente C ein Esterwachs C1 und/oder ein weiteres Paraffinwachs C2 ist, und
- das in Schritt c) resultierende getrocknete Flächengebilde keiner zusätzlichen Wärmebehandlung unterzogen wird und dass das die Komponente B der wasserabweisenden Ausrüstung bildende Paraffinwachs einen Schmelzpunkt T_{B} und das weitere Paraffinwachs C2 der Komponente C einen Schmelzpunkt T_{C2} hat, wobei Tc2 kleiner ist als T_{B}.

10. Wasserabweisende Ausrüstungszusammensetzung umfassend eine Mischung aus
- einem Reaktionsprodukt einer aliphatischen Carbonsäure mit einem Methylolmelamin und
- einer Komponente ausgewählt aus der Gruppe bestehend aus
(1) einer Kombination eines Paraffinwachses, welches einen Schmelzpunkt von 55 bis 65 °C hat, und eines Esterwachses, welches einen Schmelzpunkt von 50 bis 60 °C hat,
(2) einer Kombination eines ersten Paraffinwachses, welches einen Schmelzpunkt von 55 bis 65 °C hat, und eines zweiten Paraffinwachses, welches einen Schmelzpunkt von 50 bis 60 °C hat, wobei der Schmelzpunkt des zweiten Paraffinwachses um 3 bis 7 °C kleiner ist als der Schmelzpunkt des ersten Paraffinwachses, und
(3) einer Kombination eines ersten Paraffinwachses, welches einen Schmelzpunkt von 55 bis 65 °C hat, eines Esterwachses, welches einen Schmelzpunkt von 50 bis 60 °C hat, und eines zweiten Paraffinwachses, welches einen Schmelzpunkt von 50 bis 60 °C hat, wobei der Schmelzpunkt des zweiten Paraffinwachses um 3 bis 7 °C kleiner ist als der Schmelzpunkt des ersten Paraffinwachses.

11. Wasserabweisende Ausrüstungszusammensetzung gemäß Anspruch 10, **dadurch gekennzeichnet, dass** das Reaktionsprodukt der Komponente A der wasserabweisenden Ausrüstung durch Umsetzung einer aliphatischen Carbonsäure mit einem Methylolmelamin erhalten wird, wobei die aliphatische Carbonsäure eine Struktur der Formel CH₃-(CH₂)ₙ-COOH hat, worin n eine ganze Zahl im Bereich von 15 bis 25 bedeutet.

12. Wasserabweisende Ausrüstungszusammensetzung gemäß einem oder mehreren der Ansprüche 10 und 11, **dadurch gekennzeichnet, dass** die wasserabweisende Ausrüstung eine wässrige Emulsion ist.

13. Wasserabweisende Ausrüstungszusammensetzung gemäß einem oder mehreren der Ansprüche 10 bis 12, **dadurch gekennzeichnet, dass** die wasserabweisende Ausrüstung zusätzlich mindestens ein Amin der Formel CH₃-(CH₂)ₘ-N(CH₃)₂ enthält, worin m eine ganze Zahl im Bereich von 12 bis 20 bedeutet.

14. Wasserabweisende Ausrüstungszusammensetzung gemäß einem oder mehreren der Ansprüche 10 bis 13, **dadurch gekennzeichnet, dass** die wasserabweisende Ausrüstung zusätzlich ein Zirkoniumsalz, Essigsäure und Isopropanol enthält.

## Claims

1. A textile fabric comprising aramid fibres and provided with a water-repellent finish, wherein the water-repellent finish comprises a mixture of a component A, a component B and a component C, wherein
- component A is a reaction product of an aliphatic carboxylic acid with a methylolmelamine;
- component B is a paraffin wax and
- component C is an ester wax C1 and/or a further paraffin wax C2 and the paraffin wax forming the component B of the water-repellent finish has a melting point T_{B} and the further paraffin wax C2 of the component C has a melting point T_{C2}, where T_{C2} is lower than T_{B}.

2. Textile fabric according to claim 1, **characterised in that** the textile fabric contains 0.8 to 4.0% by weight, in relation to its weight, of dry substance of the water-repellent finish.

3. Textile fabric according to claim 1 or 2, **characterised in that** the reaction product which constitutes component A of the water-repellent finish has been obtained from the reaction of an aliphatic carboxylic acid with a methylolmelamine, wherein the aliphatic carboxylic acid has a structure of the formula CH₃-(CH₂)ₙ-COOH wherein n is an integer in the range of 15 to 25.

4. Textile fabric according to one or more of claims 1 to 3, **characterised in that** in the water-repellent finish the melting point T_{C2} of the paraffin wax C2 also contained in the water-repellent finish is 3 to 7°C lower than the melting point T_{B} of the paraffin wax.

5. Textile fabric according to one or more of claims 1 to 4, **characterised in that** the paraffin wax contained in the water-repellent finish is at least one saturated hydrocarbon which has a melting point T_{B} in the range of 55 to 65°C and the further paraffin wax C2 is at least one saturated hydrocarbon which has a melting point T_{C2} in the range of 50 to 60°C.

6. Textile fabric according to one or more of claims 1 to 5, **characterised in that** the ester wax C1 contained in the water-repellent finish has a melting point T_{C1} in the range of 50 to 60°C.

7. Textile fabric according to claim 1, **characterised in that** the finish comprises an aqueous emulsion of components A, B and C.

8. Textile fabric according to one or more of claims 1 to 7, **characterised in that** the finish comprises components A and B in a percentage by weight W_{A+B} and component C in a percentage by weight W_{C}, wherein a ratio W_{A+B}: W_{C} is in the range of 70:30 to 30:70.

9. Method for the production of a textile fabric comprising aramid fibres, which comprises the following steps:
a) Provision of a textile fabric comprising aramid fibres;
b) Finishing the textile fabric with a water-repellent, aqueously formulated finish and
c) Drying the finished textile fabric,
**characterised in that**
- the finish used in step b) comprises a mixture of a component A, a component B and a component C; wherein
- component A is a reaction product of an aliphatic carboxylic acid with a methylolmelamine,
- component B is a paraffin wax and
- component C is an ester wax C1 and/or a further paraffin wax C2, and
- the dried fabric resulting in step c) is not subjected to any additional heat treatment and **in that** the paraffin wax forming component B of the water-repellent finish has a melting point T_{B} and the further paraffin wax C2 of component C has a melting point T_{C2}, where T_{C2} is lower than T_{B}.

10. A water-repellent finish composition comprising a mixture of
- a reaction product of an aliphatic carboxylic acid with a methylolmelamine, and
- a component selected from the group consisting of
(1) a combination of a paraffin wax which has a melting point of 55 to 65°C and an ester wax which has a melting point of 50 to 60°C,
(2) a combination of a first paraffin wax which has a melting point of 55 to 65°C and a second paraffin wax which has a melting point of 50 to 60°C, wherein the melting point of the second paraffin wax is 3 to 7°C lower than the melting point of the first paraffin wax, and
(3) a combination of a first paraffin wax having a melting point of 55 to 65°C, an ester wax having a melting point of 50 to 60°C, and a second paraffin wax having a melting point of 50 to 60°C, wherein the melting point of the second paraffin wax is 3 to 7°C lower than the melting point of the first paraffin wax.

11. A water-repellent finish composition according to claim 10, **characterised in that** the reaction product of component A of the water repellent finish is obtained by reacting an aliphatic carboxylic acid with a methylolmelamine, wherein the aliphatic carboxylic acid has a structure of the formula CH₃-(CH₂)ₙ-COOH where n is an integer in the range of 15 to 25.

12. A water-repellent finish composition according to one or more of claims 10 and 11, **characterised in that** the water-repellent finish is an aqueous emulsion.

13. A water-repellent finish composition according to one or more of claims 10 to 12, **characterised in that** the water repellent finish additionally comprises at least one amine of the formula CH₃-(CH₂)ₘ-N(CH₃)₂ where m is an integer in the range of 12 to 20.

14. A water-repellent finish composition according to one or more of claims 10 to 13, **characterised in that** the water-repellent finish additionally comprises a zirconium salt, acetic acid and isopropanol.

## Revendications

1. Surface textile comprenant des fibres d'aramide et apprêtée avec un apprêt hydrofuge, dans laquelle l'apprêt hydrofuge comprend un mélange d'un composant A, d'un composant B et d'un composant C, dans laquelle
- le composant A est un produit de réaction d'un acide carboxylique aliphatique avec une méthylolmélamine,
- le composant B est une cire de paraffine et
- le composant C est une cire d'ester C1 et/ou une autre cire de paraffine C2 et la cire de paraffine formant le composant B de l'apprêt hydrofuge a un point de fusion T_{B} et l'autre cire de paraffine C2 du composant C a un point de fusion T_{C2}, dans laquelle T_{C2} est inférieur à T_{B}.

2. Surface textile selon la revendication 1, **caractérisée en ce que** la surface textile, rapportée à son poids, atteint 0,8 à 4,0 % en poids de matière sèche de l'apprêt hydrofuge.

3. Surface textile selon la revendication 1 ou 2, **caractérisée en ce que** le produit de réaction, lequel forme le composant A de l'apprêt hydrofuge, a été obtenu à partir de la mise en réaction d'un acide carboxylique aliphatique avec une méthylolmélamine, dans laquelle l'acide carboxylique aliphatique a une structure de formule CH₃-(CH₂)ₙ-COOH, dans laquelle n représente un nombre entier dans la plage de 15 à 25.

4. Surface textile selon l'une ou plusieurs des revendications 1 à 3, **caractérisée en ce que**, dans l'apprêt hydrofuge, le point de fusion T_{C2} de l'autre cire de paraffine C2 contenue dans l'apprêt hydrofuge est de 3 à 7 °C inférieur au point de fusion T_{B} de la cire de paraffine.

5. Surface textile selon l'une ou plusieurs des revendications 1 à 4, **caractérisée en ce que** la cire de paraffine contenue dans l'apprêt hydrofuge a au moins un hydrocarbure saturé, qui a un point de fusion T_{B} dans la plage de 55 à 65 °C, et l'autre cire de paraffine C2 est au moins un hydrocarbure saturé, qui a un point de fusion T_{C2} dans la plage de 50 à 60 °C.

6. Surface textile selon l'une ou plusieurs des revendications 1 à 5, **caractérisée en ce que** la cire d'ester C1 contenue dans l'apprêt hydrofuge a un point de fusion T_{C1} dans la plage de 50 à 60 °C.

7. Surface textile selon la revendication 1, **caractérisée en ce que** l'apprêt comprend une émulsion aqueuse des composants A, B et C.

8. Surface textile selon l'une ou plusieurs des revendications 1 à 7, **caractérisée en ce que** l'apprêt contient les composants A et B dans un pourcentage en poids W_{A+B} et le composant C dans un pourcentage en poids Wc, dans lequel un rapport W_{A+B} : W_{C} se situe dans la plage de 70 : 30 à 30 : 70.

9. Procédé pour fabriquer une surface textile comprenant des fibres d'aramide, lequel comprend les étapes suivantes consistant à :
a) fournir une surface textile comprenant des fibres d'aramide,
b) apprêter la surface textile avec un apprêt hydrofuge formulée de manière aqueuse et
c) sécher la surface textile apprêtée,
**caractérisé en ce que**
- l'apprêt utilisé à l'étape b) comprend un mélange d'un composant A, d'un composant B et d'un composant C, dans lequel
- le composant A est un produit de réaction d'un acide carboxylique aliphatique avec une méthylolmélamine,
- le composant B est une cire de paraffine et
- le composant C est une cire d'ester C1 et/ou une autre cire de paraffine C2, et
- la surface textile séchée résultante à l'étape c) n'est soumise à aucun traitement thermique supplémentaire et que la cire de paraffine formant le composant B de l'apprêt hydrofuge a un point de fusion T_{B} et l'autre cire de paraffine C2 du composant C a un point de fusion T_{C2}, dans lequel T_{C2} est inférieur à T_{B}.

10. Composition d'apprêt hydrofuge comprenant un mélange de
- un produit de réaction d'un acide carboxylique aliphatique avec une méthylolmélamine et
- un composant choisi dans le groupe constitué de
(1) une combinaison d'une cire de paraffine, laquelle a un point de fusion de 55 à 65 °C, et une cire d'ester, laquelle a un point de fusion de 50 à 60 °C,
(2) une combinaison d'une première cire de paraffine, laquelle a un point de fusion de 55 à 65 °C, et d'une seconde cire de paraffine, laquelle a un point de fusion de 50 à 60 °C, dans laquelle le point de fusion de la seconde cire de paraffine est de 3 à 7 °C inférieur au point de fusion de la première cire de paraffine, et
(3) une combinaison d'une première cire de paraffine, laquelle a un point de fusion de 55 à 65 °C, d'une cire d'ester, laquelle a un point de fusion de 50 à 60 °C, et d'une seconde cire de paraffine, laquelle a un point de fusion de 50 à 60 °C, dans laquelle le point de fusion de la seconde cire de paraffine est de 3 à 7 °C inférieur au point de fusion de la première cire de paraffine.

11. Composition d'apprêt hydrofuge selon la revendication 10, **caractérisée en ce que** le produit de réaction du composant A de l'apprêt hydrofuge est obtenu par mise en réaction d'un acide carboxylique aliphatique avec une méthylolmélamine, dans laquelle l'acide carboxylique aliphatique a une structure de formule CH₃-(CH₂)ₙ-COOH, dans laquelle n représente un nombre entier dans la plage de 15 à 25.

12. Composition d'apprêt hydrofuge selon l'une ou plusieurs des revendications 10 et 11, **caractérisée en ce que** l'apprêt hydrofuge est une émulsion aqueuse.

13. Composition d'apprêt hydrofuge selon l'une ou plusieurs des revendications 10 à 12, **caractérisée en ce que** l'apprêt hydrofuge contient en plus au moins une amine de formule CH₃-(CH₂)ₘ-N(CH₃)₂, dans laquelle m représente un nombre entier dans la plage de 12 à 20.

14. Composition d'apprêt hydrofuge selon l'une ou plusieurs des revendications 10 à 13, **caractérisée en ce que** l'apprêt hydrofuge contient en plus un sel de zirconium, de l'acide acétique et de l'isopropanol.
